# EUROPÄISCHE PATENTSCHRIFT

(11) **EP 0 970 269 B1**
(45) Veröffentlichungstag und Bekanntmachung des Hinweises auf die Patenterteilung: **11.09.2002**
(21) Anmeldenummer: 98906784.8
(22) Anmeldetag: 16.03.1998
(51) Int. Cl.: D01F 6/90

(54) **VERFAHREN ZUR HERSTELLUNG VON MONOFILAMENTEN AUS POLYAMID UND MONOFILAMENT FÜR TECHNISCHE GEWEBE**
METHOD FOR PRODUCING POLYAMIDE MONOFILAMENTS AND MONOFILAMENT FOR TECHNICAL FABRIC
PROCEDE POUR PRODUIRE DES MONOFILAMENTS EN POLYAMIDE ET MONOFILAMENT POUR TISSUS TECHNIQUES

(30) Priorität: 20.03.1997 CH 66997
(43) Veröffentlichungstag der Anmeldung: 12.01.2000
(73) Patentinhaber: Rhodia Industrial Yarns AG, 6021 Emmenbrücke (CH)
(72) Erfinder: HAELLER, Werner, CH-6313 Edlibach (CH); LAGARRIGUE, Gérard, F-81160 Saint Juéry (FR)
(74) Vertreter: Herrmann, Peter Johannes
(86) Internationale Anmeldenummer: CH9800100
(87) Internationale Veröffentlichungsnummer: WO98042900

(56) Entgegenhaltungen:
- EP-A- 0 230 228
- DE-A- 2 107 406
- DE-A- 2 254 408
- PATENT ABSTRACTS OF JAPAN vol. 009, no. 005 (C-260), 10.Januar 1985 & JP 59 157314 A (MITSUBISHI KASEI KOGYO KK), 6.September 1984,
- PATENT ABSTRACTS OF JAPAN vol. 096, no. 007, 31.Juli 1996 & JP 08 081823 A (TORAY MONOFILAMENT CO LTD), 26.März 1996,
- DATABASE WPI Section Ch, Week 9415 Derwent Publications Ltd., London, GB; Class A23, AN 94-124412 XP002047381 & JP 06 073 612 A (ASAHI CHEM IND CO LTD) , 15.März 1994

## Beschreibung

Die Erfindung betrifft ein Verfahren zur Herstellung von vakuolenfreien, wärmegeschützten, runden Monofilamenten aus Polyamid für technische Gewebe.

Die Herstellung von Monofilamenten zur Verstärkung in Gummiartikeln, insbesondere für Reifen, ist bekannt. Aus der US-A-5,262,099 ist ein Verfahren zur Herstellung von Monofilamenten durch Extrudieren in Wasser bekannt, deren Durchmesser oval gestaltet sind. Obwohl Titer bis 12000 Denier (etwa 13000 dtex) entsprechend etwa 1.3 mm Durchmesser genannt werden, sind in den Beispielen höchstens 6000 Denier (etwa 6700 dtex) entsprechend etwa 0.85 mm Durchmesser ausgeführt. Bei der Herstellung von Monofilen mit einem Durchmesser von > 0.8 mm treten beim Extrudieren in Wasser bereits Abkühlprobleme auf, die sich durch Bildung von Vakuolen im fertigen Monofilament manifestieren. Diese Monofilamente sind zur Herstellung von Geweben für technische Zwecke ungeeignet, da häufig Fadenbrüche auftreten und die Garneigenschaften nicht konstant sind.

Aus der EP-A-0 230 228 ist auch bekannt, Drähte (Monofile) mit rundem Durchmesser aus einer Mischung von Polyamid 66 und Polyamid 6 für Spiralsiebe für die Papierindustrie herzustellen. Allerdings wurde festgestellt, dass der Gesamtgehalt an PA 6, 15 Gew.-% nicht übersteigen darf. Nach dem bekannten Verfahren werden Polyamiddrähte mit einem Durchmesser von 0.3 bis 0.7 mm hergestellt. Bei diesen bekannten Durchmessern treten noch keine Vakuolen im Monofilament auf.

Es besteht schon lange das Bedürfnis, gröbere Monofilamente für Reifenkorde zu verwenden. Unter groben Monofilamenten sind solche mit einem Titer von mehr als 8000 dtex, entsprechend einem Drahtdurchmesser von mehr als etwa 0.9 mm zu verstehen. Die Verwendung von PA 6 allein als auch Copolyamide davon, führten nicht zu dem gewünschten Erfolg. PA 6 allein ist wegen des niedrigen Schmelzpunktes (ca. 218°C) bei den vorgesehenen Vulkanisationstemperaturen für schwere Reifen, wie beispielweise LKW-Reifen nicht einsetzbar.

Aufgabe der Erfindung ist es, ein Verfahren zur Verfügung zu stellen, mit welchem vakuolenfreie grobe Monofilamente aus leichtem synthetischen Material für den Einsatz in Geweben für Karkassen oder andere textile Einlagematerialien in schweren Reifen herstellbar sind.

Eine weitere Aufgabe ist es, solche Monofilamente auch wirtschaftlich herzustellen.

Die Aufgabe wird erfindungsgemäss durch ein Verfahren zur Herstellung der Monofilamente gelöst, wobei die Monofilamente aus einer Mischung aus 75 - 85 Gew.-% PA 66 und 15 bis 25 Gew.-% PA 6 bestehen und die Mischung unmittelbar vor dem Extrudieren vermischt, versponnen und direkt in einer Flüssigkeit abgekühlt wird.

Es hat sich in überraschender Weise gezeigt, dass nicht ein Copolyamid, sondern lediglich eine Mischung unterschiedlicher Polyamide zu einem vakuolenfreien. groben Monofilament führt und damit ein möglichst hoher Schmelzpunkt erreicht wird. Dabei ist das Verhältnis der Mischung von entscheidender Bedeutung. Bei 15 Gew.-% PA 6 und weniger treten bereits Vakuolen auf, welche die Reissfestigkeit eines daraus hergestellten Gewebes negativ beeinflussen. Bei einem Zusatz von mehr als 25 Gew.-% an PA 6 wird der Schmelzpunkt der Mischung so stark erniedrigt, dass die gewünschten Fadeneigenschaften und Schmelzpunkthöhen nicht mehr erreicht werden.

Es ist zweckmässig das Verspinnen mit einer Spritzgeschwindigkeit von > 10 m/min, in ein Kühlbad mit einer Temperatur von < 60 °C durchzuführen. Bei einer Spritzgeschwindigkeit von weniger als 10 m/min können Fadenabrisse auftreten; bei mehr als 20 m/min ist die Durchführung des nachfolgenden Abkühl-/Streckprozesses nicht mehr gewährleistet.

Es ist zweckmässig, dem PA 66 wenigstens 30 ppm, bevorzugt mehr als 60 ppm Cu, aber nicht mehr als 120 ppm zu zugeben. Die Zugabe des gesamten Wärmeschutzes, eingebettet im PA-66-Polymergranulat, hat den Vorteil der guten Enddurchmischung im Monofilament ohne nennenswerte Degradation des Polymers und das Kupfer wird durch die Einbettung im Polymer daran gehindert, beispielsweise am Extruderrohr, auszusintern. Das Kupfer wird in Form eines Kupfersalzes eingesetzt. Als Kupfersalz kommt vorzugsweise ein Halogenid wie Kupfer-II-Chlorid, Bromid oder Jodid in Frage.

Es ist vorteilhaft PA 66 und das PA 6 gemischt in Granulatform einem Extruder, insbesondere einem Entgasungsextruder zu zugeben. Dabei spielt die Granulatdicke für die Mischung eine wichtige Rolle. Sie hat einen wesentlichen Einfluss auf die Austreibung der Feuchte im Extruder.

Als zweckmässig hat sich eine Granulatmischung mit einem Korngewicht von 10 bis 200 mg, vorzugsweise 10 bis 100 mg, insbesondere 15 bis 80 mg erwiesen. Ein Korngewicht von weniger als 10 mg führt bei den gebräuchlichen Einzugsschnecken zu Einzugsstörungen; eine Korngewicht von mehr als 100 mg führt zu einer schlechten Durchmischung. Hierbei ist darauf zu achten, dass die Korngrösse der Granulate für PA 66 und PA 6 etwa gleich ist.

Ein Monofilament für technische Gewebe, mit einem runden Querschnitt von 0.8 bis 1.5 mm bevorzugt 0.9 bis 1.2 mm und einem Schmelzpunktsbereich von 235-260°C vorzugsweise 245°C-260°C, insbesondere 255 - 260°C ist besonders zur Herstellung der Gewebe zum Einsatz für Karkassen und Breaker in Reifen geeignet. Ein runder Querschnitt hat den Vorteil gegenüber einem nicht rundem Querschnitt, dass sich das Monofilament beim Verarbeiten zu kalandrierten Geweben nicht verdreht. Eine Monofildicke von < 0.8 mm hat den Nachteile einer ungenügenden Reissfestigkeit und Stabilität; eine Monofildicke von > 1.5 kann nicht mehr hergestellt werden.

### Messmethoden:

### Relative Viskosität ηrel

Methode ISO 307-1984 (250 mg Probe in 50 ml 90 %-iger Ameisensäure)

### Thermoresistenz

Reisskraftverlust: 7-tätige Wärmebehandlung bei 190°C.

Die Erfindung soll anhand von Beispielen näher beschrieben werden.

### Beispiel 1

Auf einer Dosieranlage werden im Verhältnis 20/80 festes Polyamid 6 (PA 6) mit einer Viskosität ηrel = 184 und festes Polyamid 66 (PA 66) mit einer Viskosität von ηrel 131 vermischt. Das PA 66 enthält 100 ppm Cu als Wärmeschutz. Das gemischte Polymergranulat, mit einem Korngewicht von 14 bis 64 mg, wird in einem Doppelschneckenextruder aufgeschmolzen, mittels Vakuum wird der Schmelze die Feuchtigkeit entzogen und anschliessend ausgetragen. Die Polymerschmelze wird über einen vertikal angeordneten Spinnkopf in ein Wasserbad extrudiert. Der Durchmesser der mehrbohrigen Rundlochdüse beträgt 3.4 mm und die Extrusionsgeschwindigkeit 12.8 m/min. Der Rohdraht wird im Wasserbad , mit einer Distanz von 80 mm zur Düsenplatte und einer Temperatur von 40 °C abgekühlt. Der im Innern noch heisse Monofilfaden wird über zwei Lieferrollen aus dem Kühlbad abgezogen und über eine weitere Kühlstrecke , mit einer Wassertemperatur von 15- 20°C, einem Streckprozess zugeführt. Die Verstreckung des Monofilamentes erfolgt im Verhältnis 1 :4 bis 5 mit anschliessender Relaxierung.

### Beispiel 2

Unter sonst gleichen Bedingungen wie in Beispiel 1 werden im Verhältnis 25/75 festes Polyamid 6 (PA 6) mit einer Viskosität ηrel = 184 und festes Polyamid 66 (PA 66) mit einer Viskosität von ηrel 131 vermischt. Der Durchmesser des resultierenden Monofilaments beträgt 1.2 mm.

### Beispiel 3

Unter sonst gleichen Bedingungen wie in Beispiel 1 werden im Verhältnis 15/85 festes Polyamid 6 (PA 6) mit einer Viskosität ηrel = 184 und festes Polyamid 66 (PA 66) mit einer Viskosität von ηrel 131 vermischt. Der Durchmesser des resultierenden Monofilaments beträgt 0.9 mm.

### Beispiel 4 (Vergleich)

Unter sonst gleichen Bedingungen wie in Beispiel 1 werden im Verhältnis 10/90 festes Polyamid 6 (PA 6) mit einer Viskosität ηrel = 184 und festes Polyamid 66 (PA 66) mit einer Viskosität von ηrel 131 vermischt. Der Durchmesser des resultierenden Monofilaments beträgt 1.0 mm.

Die Ergebnisse sind in der folgenden Tabelle 1 zusammengefasst.

**Tabelle 1**

| Beispiele | PA6/PA66 | Durchmesser [mm] | Ft [cN/tex] | Dt % | Thr. % RK-Verlust | Schmp. °C | Vakuolenbildung |
|---|---|---|---|---|---|---|---|
| 1 | 20/80 | 1.0 | 46.4 | 22.6 | 53.3 | ≥ 245 | nein |
| 2 | 25/75 | 1.0 | 40 | 21 | < 55 | ≥ 245 | nein |
| 3 | 15/85 | 0.9 | 42 | 19 | < 55 | ≥ 245 | nein |
| 4 | 10/90 | 1.0 | 45 | 23 | < 60 | ≥ 245 | ja |
| 5 | 25/75 | 1.2 | 35 | 19 | < 60 | ≥ 245 | ja |
| Abkürzungen: Ft = Festigkeit Dt = Dehnung Thr = Thermoresistenz Rk = Reisskraft Sm = Schmelzpunkt | | | | | | | |

Das erfindungsgemässe Monofilament ist besonders für die Herstellung von Reifenverstärkungsgeweben und dort im Ketteinsatz, aber auch für Papiermaschinensiebe im Nassbereich, als auch für den Fischereieinsatz geeignet.

## Patentansprüche

1. Verfahren zur Herstellung von vakuolenfreien, wärmegeschützten, runden Monofilamenten aus Polyamid mit einem Titer von 0.8 bis 1.5 mm für technische Gewebe, bestehend aus einer Mischung aus 75 - 85 Gew. -% PA 66 und 15 bis zu 25 Gew.-% PA 6 die unmittelbar vor dem Extrudieren vermischt, versponnen und direkt in einer Flüssigkeit abgekühlt wird.

2. Verfahren nach Anspruch 1, **dadurch gekennzeichnet, dass** das Verspinnen mit einer Spritzgeschwindigkeit von > 10 m/min, in wenigstens einem Kühlbad mit einer Temperatur von < 60 °C durchgeführt wird.

3. Verfahren nach Anspruch 1, **dadurch gekennzeichnet, dass** das PA 66 mit wenigstens 30 ppm Cu wärmegeschützt wird.

4. Verfahren nach Anspruch 1, **dadurch gekennzeichnet, dass** das PA 66 und das PA 6 gemischt und in Granulatform einem Extruder zugegeben wird.

5. Verfahren nach Anspruch 1, **dadurch gekennzeichnet, dass** das Granulat eine Korngrösse von 10 bis 100 mg aufweist.

6. Monofilament hergestellt nach dem Verfahren nach Anspruch 1 für technische Gewebe mit einer Festigkeit von grösser als 40 cN/tex und einem Reisskraftverlust von weniger als 55 %, **gekennzeichnet durch** einen runden Titer von 0.8 bis 1.5 mm Durchmesser und einen Schmelzpunktsbereich von 235-260°C.

## Claims

1. A process for producing for industrial fabrics vacuole-free, heat-protected, round polyamide monofilaments 0.8 to 1.5 mm in diameter composed of a mixture of 75 - 85 % by weight of PA 66 and from 15 up to 25 % by weight of PA 6, said mixture being mixed immediately prior to extrusion, spun and directly cooled down in a liquid.

2. A process according to Claim 1, **characterized in that** the spinning is carried out at an ejection speed of > 10 m/min, in at least one cooling bath having a temperature of < 60°C.

3. A process according to Claim 1, **characterized in that** the PA 66 is heat-protected with at least 30 ppm of Cu.

4. A process according to Claim 1, **characterized in that** the PA 66 and PA 6 is added to an extruder ready-mixed and in pellet form.

5. A process according to Claim 1, **characterized in that** the pellets are 10 to 100 mg in size.

6. A monofilament produced by the process according to Claim 1 for industrial fabrics having a tenacity of greater than 40 cN/tex and a breaking-strength loss of less than 55 %, **characterized by** a round profile 0.8 to 1.5 mm in diameter and a melting point range of 235-260°C.

## Revendications

1. Procédé pour la fabrication de monofilaments de polyamide ronds, protégés contre la chaleur, libres de vacuoles, avec un titre de 0.8 à 1.5 mm, pour des tissus techniques, composés d'un mélange de 75 - 85 % en masse de PA 66 et 15 à 25 % en masse de PA 6 qui est réalisé juste avant l'extrusion, filé et directement refroidi dans un liquide.

2. Procédé selon la revendication 1, **caractérisé en ce que** le filage est réalisé avec une vitesse de sortie de > 10 m/mn dans au moins un bain de refroidissement avec une température de < 60 °C.

3. Procédé selon la revendication 1, **caractérisé en ce que** le PA 66 est protégé contre la chaleur avec au moins 30 ppm de Cu.

4. Procédé selon la revendication 1, **caractérisé en ce que** le PA 66 et le PA 6 sont mélangés et incorporés sous forme de granulat dans l'extrudeur.

5. Procédé selon la revendication 1, **caractérisé en ce que** le granulat possède une taille de granulé de 10 à 100 mg.

6. Monofilament fabriqué selon le procédé conforme à la revendication 1, pour des tissus techniques, avec une ténacité supérieure à 40 cN/tex et une perte de force de rupture inférieure à 55 %, **caractérisé par** un titre rond de 0.8 à 1.5 mm de diamètre et un point de fusion dans le domaine 235 - 260 °C.
